# FASCICULE DE BREVET EUROPEEN

(11) **EP 0 792 944 B1**
(45) Date de publication et mention de la délivrance du brevet: **19.06.2002**
(21) Numéro de dépôt: 97400354.3
(22) Date de dépôt: 18.02.1997
(51) Int. Cl.: C22C 38/08, C22C 38/42

(54) **Acier utilisable notamment pour la fabrication de moules pour injection de matière plastique**
Stahl, geeignet für die Herstellung von Spritzgussformen für plastische Werkstoffe
Steel, suitable for manufacture of injection molds for plastics

(30) Priorité: 01.03.1996 FR 9602595
(43) Date de publication de la demande: 03.09.1997
(73) Titulaire: USINOR INDUSTEEL (France), 92800 Puteaux (FR)
(72) Inventeur: Beguinot, Jean, 71200 - Le Creusot (FR); Chenou, Frédéric, 71200 - Le Creusot (FR); Primon, Gilbert, 71230 - Saint Vallier (FR)
(74) Mandataire: Ventavoli, Roger

(56) Documents cités:
- DE-A- 1 912 624
- US-A- 3 926 621
- PATENT ABSTRACTS OF JAPAN vol. 94, no. 0010 & JP 06 279922 A (KOBE STEEL LTD.), 4 Octobre 1994,
- PATENT ABSTRACTS OF JAPAN vol. 17, no. 394 (C-1088), 23 Juillet 1993 & JP 05 070889 A (DAIDO STEEL CO.LTD.), 23 Mars 1993,
- PATENT ABSTRACTS OF JAPAN vol. 15, no. 324 (C-859), 19 Août 1991 & JP 03 122252 A (HITACHI METALS LTD.), 24 Mai 1991,
- PATENT ABSTRACTS OF JAPAN vol. 12, no. 373 (C-534), 6 Octobre 1988 & JP 63 125644 A (HITACHI METALS LTD.), 28 Mai 1988,
- PATENT ABSTRACTS OF JAPAN vol. 12, no. 358 (C-531), 26 Septembre 1988 & JP 63 114942 A (HITACHI METALS LTD.), 19 Mai 1988,

## Description

La présente invention concerne un acier à durcissement structural utilisable, notamment, pour la fabrication de moules pour injection de matière plastique.

Les moules pour injection de matières plastiques sont constitués d'assemblages de pièces usinées dans des blocs d'acier de façon à former une empreinte ayant la forme des objets à fabriquer par moulage. Les objets sont moulés en série et les moulages successifs engendrent une usure de la surface de l'empreinte. Après la fabrication d'un certain nombre d'objets, les moules sont hors d'usage et doivent être remplacés ou réparés. La réparation, lorsqu'elle est possible, consiste en un rechargement par soudure suivi d'un usinage et d'un polissage ou d'un grenage chimique de la surface de l'empreinte. Pour que la réparation par soudure soit possible, il faut, notamment, que le métal apporté par soudure et que les zones affectées par la chaleur de soudage dans le métal de base aient des propriétés satisfaisantes. L'aptitude à la réparation par soudage est obtenue, notamment, en utilisant un acier à durcissement structural traités par trempe et revenu. Le durcissement structural est obtenu en ajoutant à l'acier de 2% à 5% de nickel et au moins un élément pris parmi l'aluminium et le cuivre, en des teneurs comprises entre 0,5% et 3%. La présence combinée de nickel et de cuivre ou d'aluminium permet d'obtenir par trempe et revenu une structure bainitique ou martensitique, dont la résistance à la traction est de l'ordre de 1400 MPa et la dureté d'environ 400 HB. Le durcissement résultant de la précipitation au cours du revenu de composés intermétalliques, la teneur en carbone peut être limitée. Cette teneur en carbone limitée permet de réparer les pièces par soudure sans que la dureté des zones affectées par la chaleur dépasse sensiblement 400 HB.

Outre le nickel, le cuivre et l'aluminium, la composition chimique de l'acier comprend, en poids, moins de 0,25% de carbone, moins de 1% de silicium, de 0,9% à 2% de manganèse, de 2% à 5% de nickel, de 0% à 18% de chrome, de 0,05% à 1% de molybdène, de 0% à 0,2% de soufre, éventuellement du titane, du niobium ou du vanadium en des teneurs inférieures à 0,1%, éventuellement du bore en des teneurs inférieures à 0,005%, le reste étant du fer et des impuretés résultant de l'élaboration.

Pour certaines applications, les moules ont besoin de résister à la corrosion, et la teneur en chrome est choisie supérieure à 8%. Pour d'autres applications, la résistance à la corrosion ne présente pas d'intérêt particulier, et la teneur en chrome reste inférieure à 2%.

L'utilisation de moules ainsi fabriqués, qu'ils aient ou non besoin de résister à la corrosion, présente l'inconvénient de limiter la productivité des installations de moulage par injection de matières plastiques. En effet, une opération de moulage comporte plusieurs phases successives, dont une phase de solidification de la matière plastique par refroidissement qui est relativement longue.

De plus, la fabrication des moules qui se fait notamment par usinage de blocs d'acier dont l'épaisseur peut atteindre 800 mm, voire 1000 mm, peut présenter des difficultés résultant de la présence de bandes ségrégées. Ces difficultés sont, d'ailleurs, d'autant plus importantes que les blocs d'acier sont épais.

Le but de la présente invention est de remédier à ces inconvénients en proposant un acier, utilisable pour la fabrication de moules pour injection de matière plastique, ayant une résistance à la traction Rm de l'ordre de 1400 MPa, une dureté supérieure à 350 HB, et de préférence supérieure à 380 HB, une bonne soudabilité, une usinabilité satisfaisante même pour des épaisseurs très importantes et permettant d'augmenter la productivité des installations de moulage par injection en raccourcissant les durées de refroidissement après injection.

A cet effet, l'invention a pour objet un acier, utilisable notamment pour la fabrication de moules pour injection de matières plastiques, dont la composition chimique comprend, en poids:$\text{0,03% ≤ C ≤ 0,25%}$$\text{0% ≤ Si ≤ 0,2%}$$\text{0% ≤ Mn ≤ 0,9%}$$\text{1,5% ≤ Ni ≤ 5%}$$\text{0% ≤ Cr ≤ 18%}$$\text{0,05% ≤ Mo + W/2 ≤ 1%}$$\text{0% ≤ S ≤ 0,3%}$
- au moins un élément pris parmi Al et Cu en des teneurs comprises chacune entre 0,5% et 3%,
- éventuellement de 0,0005% à 0,015% de bore,
- éventuellement au moins un élément pris parmi V, Nb, Zr, Ta et Ti, en des teneurs comprises, chacune, entre 0% et 0,3%,
- éventuellement au moins un élément pris parmi Pb, Se, Te et Bi, en des teneurs comprises chacune entre 0% et 0,3%,
- de préférence moins de 0,003 % d'azote,
le reste étant du fer et des impuretés résultant de l'élaboration ; la composition chimique satisfaisant, en outre et simultanément, les relations :$\text{Kth = 3,8 x C + 9,8 x Si + 3,3 x Mn + 2,4 x Ni +α x Cr + 1,4 x (Mo + W/2) ≤ At}$ dans cette formule, α = 1,4 si Cr < 8%, et α = 0 si Cr ≥ 8% ; et At = 15, de préférence At = 13, et mieux encore At = 11 ;
et :$\text{Tr = 3,8 x C + 1,07 x Mn + 0,7 x Ni + 0,57 x Cr + 1,58 x (Mo + W/2) + kB ≥ Bt}$ kB = 0,8 lorsque l'acier contient entre 0,0005 % et 0,015 % de bore, et kB = 0 si non ; Bt = 3,1, et de préférence Bt = 4,1 ;
et :$\text{Kth/Tr ≤ Ct}$ avec Ct = 3 , de préférence Ct = 2,8 , et mieux encore Ct = 2,5 .

La composition de l'acier peut être avantageusement choisie de telle façon que :$\text{3,8 x C + 3,3 x Mn + 2,4 x Ni +α x Cr + 1,4 x (Mo + W/2) ≤ 8}$

De préférence, la composition chimique de l'acier doit être telle que la teneur en manganèse soit inférieure ou égale à 0,7%, et, mieux encore, inférieure ou égale à 0,5% ; de même, il est préférable que la teneur en silicium soit inférieure ou égale à 0,1%.

Lorsque l'acier est destiné à fabriquer des moules devant résister à la corrosion, la teneur en chrome doit, de préférence, être supérieure ou égale à 8%. Lorsque la résistance à la corrosion n'est pas nécessaire, la teneur en chrome doit, de préférence, être inférieure ou égale à 5%, et, mieux encore, inférieure ou égale à 2%, et il est préférable que l'acier contienne du bore.

L'invention concerne également un bloc en acier selon l'invention de dimension caractéristique d supérieure ou égale à 20 mm, qui a, en tous point, une structure soit martensitique, soit bainitique, soit martensito-bainitique, revenue, de dureté supérieure à 350 HB.

De préférence, la composition chimique de l'acier constituant le bloc est telle que :$\text{3,8 x C + 1,07 x Mn + 0,7 x Ni + 0,57 x Cr+1,58 x (Mo + W/2) + kB ≥ f (d)}$ kB = 0,8 lorsque l'acier contient entre 0,0005 % et 0,015 % de bore, et kB = 0 si non,
avec :$\text{f (d) = 2,05 + 1,04 x log(d)}$ et de préférence :$\text{f (d) = - 0,8 + 1,9 x log(d)}$ dans ce cas, le bloc d'acier doit être trempé à l'eau.

L'expression "log(d)" représente le logarithme décimal de la dimension caractéristique d exprimée en mm.

L'invention va maintenant être décrite plus en détail, mais de façon non limitative, notamment à l'aide des exemples qui suivent.

L'acier selon l'invention est un acier à durcissement structural, dont la composition chimique comprend, en poids :
- plus de 0,03% de carbone pour assurer une résistance suffisante à l'adoucissement au revenu, mais moins de 0,25% pour obtenir une bonne soudabilité caractérisée par une dureté des ZAT de soudage ne dépassant pas 430 HB ;
- de 0% à 0,2%, et de préférence moins de 0,1%, de silicium ; cet élément habituellement nécessaire à la désoxydation de l'acier au cours de l'élaboration ne doit pas dépasser 0,2% afin d'éviter une réduction excessive de la conductibilité thermique de l'acier ;
- de 0% à 0,9% de manganèse pour, d'une part, fixer le soufre, et d'autre part, conférer à l'acier une trempabilité suffisante ; la teneur est limitée à 0,9%, et de préférence à 0,7%, et, mieux encore, à 0,5%, pour d'une part contribuer à obtenir une conductibilité thermique la plus grande possible, et d'autre part, et surtout, éviter la formation de bandes ségrégées très défavorables à l'usinabilité ;
- de 1,5% à 5% de nickel pour, lors du revenu, former avec l'aluminium ou le cuivre des précipitations durcissantes ; compte tenu du niveau de dureté visé après revenu, une addition d'au moins 1,5% de nickel est souhaitable et il n'est pas nécessaire de dépasser 5%, car, au delà, l'effet d'une addition supplémentaire de nickel n'est pas significatif et cet élément est très coûteux ;
- de 0% à 18% de chrome, et, de préférence, de 8% à 18% lorsque une résistance à la corrosion est nécessaire ; lorsque la résistance à la corrosion n'est pas utile, la teneur en chrome est, de préférence, inférieure à 5%, et, mieux encore, inférieure à 2% ;
- de 0,05% à 1% de molybdène, notamment pour renforcer la résistance à l'adoucissement au revenu et soutenir, ainsi, le durcissement obtenu par les précipités intermétalliques de nickel, cuivre et aluminium ; les teneurs maximales sont fixées pour ne pas nuire à la conductibilité thermique et ne pas trop augmenter le coût de l'acier ; le molybdène peut être remplacé totalement ou partiellement par du tungstène à raison de 2% de tungstène pour 1% de molybdène, de ce fait, pour ces deux éléments, l'analyse est définie par la valeur Mo + W/2 ;
- éventuellement de 0,0005% à 0,015% de bore pour augmenter la trempabilité sans détériorer la conductibilité thermique de l'acier; le chrome étant un élément qui augmente sensiblement la trempabilité de l'acier, l'addition de bore est particulièrement souhaitable lorsque la teneur en chrome est inférieure ou égale à 2% ;
- de 0% à 0,3% de soufre; cet élément améliore l'usinabilité, mais en trop forte teneur il nuit à la qualité des surfaces actives des moules, lesquelles surfaces sont, généralement, soit polies, soit grenées ;
- au moins un élément pris parmi l'aluminium et le cuivre en des teneurs comprises entre 0,5% et 3% chacune, pour obtenir un effet de durcissement structural par précipitation de composés intermétalliques au cours du revenu, ce qui permet d'obtenir à la fois une grande dureté et une bonne soudabilité ;
- éventuellement, au moins un élément pris parmi le vanadium, le niobium, le zirconium, le tantale et le titane, en des teneurs comprises chacune entre 0% et 0,3%, et de préférence supérieure à 0,01% chacune, en particulier pour rendre plus fiable l'effet du bore, notamment lorsque l'acier est trempé dans la chaude de forgeage ou de laminage ;
- éventuellement au moins un élément pris parmi le plomb, le sélénium, le tellure et le bismuth, en des teneurs comprises chacune entre 0,1% et 0,3%, afin d'améliorer l'usinabilité sans trop détériorer l'aptitude au polissage ou au grenage chimique ;
- de préférence, moins de 0,003 % d'azote pour éviter la formation de gros nitrures d'aluminium défavorables à l'obtention d'une bonne aptitude au polissage ;
le reste étant du fer et des impuretés résultant de l'élaboration.

Il n'est pas toujours possible ou souhaitable de limiter la teneur en azote à moins de 0,003 %, en particulier parce qu'il est coûteux d'enlever l'azote apportée par l'élaboration. Lorsque la teneur en azote ne peut pas être limitée à moins de 0,003 %, il est préférable de fixer l'azote sous forme de fins nitrures de titane ou de zirconium. Pour cela, il est souhaitable que les teneurs en titane, zirconium et azote (élément toujours présent, au moins à titre d'impureté en des teneurs comprises entre quelques ppm et quelques centaines de ppm) soient telles que :$\text{0,00003 ≤ (N)x(Ti + Zr/2) ≤ 0,0016}$ et que le titane ou le zirconium soient introduits dans l'acier par dissolution progressive d'une phase oxydée de titane ou de zirconium, par exemple en effectuant l'ajout de titane ou de zirconium dans de l'acier non désoxydé, puis en ajoutant un désoxydant fort tel que l'aluminium. Ces conditions permettent d'obtenir une dispersion très fine de nitrures de titane ou de zirconium favorable à la résilience, à l'usinabilité, et à la polissabilité. Lorsque le titane ou le zirconium sont introduits de cette façon préférentielle, le nombre de nitrures de titane ou de zirconium de taille supérieure à 0,1 µm, comptés sur une aire de 1mm² d'une coupe micrographique d'acier solide, est inférieure à 4 fois la somme de la teneur totale en titane précipité sous forme de nitrures et de la moitié de la teneur totale en zirconium précipité sous forme de nitrures, exprimées en millièmes de %.

La composition chimique de l'acier doit, en outre, satisfaire deux conditions relatives d'une part à la trempabilité et d'autre part à la conductibilité thermique.

Afin d'obtenir des caractéristiques de résistance mécanique et de dureté satisfaisantes, résistance à la traction d'environ 1400 MPa et dureté de l'ordre de 400 HB (c'est à dire au moins supérieure à 350 HB, et de préférence supérieure à 380 HB), les pièces constituant les moules d'injection de matière plastique doivent être usinées dans des blocs d'abord trempés pour leur conférer une structure soit entièrement martensitique, soit entièrement bainitique, soit mixte martensito-bainitique, mais, en tout état de cause, exempte de ferrite et de perlite, puis revenus pour les durcir par précipitation de composés intermétalliques. La trempe peut être faite, par exemple, par refroidissement à l'eau, à l'huile ou à l'air après austénitisation, de préférence, entre 850°C et 1050°C, ou directement dans la chaude de forge ou de laminage. Le revenu s'effectue, en général, entre 500°C et 550°C.

Les blocs sont, par exemple, des tôles laminées ou des larges plats forgés dont l'épaisseur est supérieure à 20 mm et peut aller jusqu'à 800 mm, voire 1000 mm. Dans ces conditions, pour que la structure soit entièrement trempée, y compris à coeur des blocs, la trempabilité de l'acier doit être suffisante. Pour cela, la composition chimique de l'acier doit satisfaire la relation suivante :$\text{Tr = 3,8 x C + 1,07 x Mn + 0,7 x Ni + 0,57 x Cr +1,58 x (Mo + W/2)+ kB ≥ Bt}$ kB = 0,8 lorsque l'acier contient entre 0,0005 %et 0,015 % de bore, et kB = 0 si non.

La constante Bt qui représente la trempabilité minimale à obtenir doit au moins être égale à 3,1 et, pour les épaisseurs importantes, au moins égale à 4,1.

Plus précisément, chaque bloc a une dimension caractéristique d qui détermine la vitesse de refroidissement à coeur pour un mode de refroidissement déterminé. Pour obtenir la structure souhaitée, la trempabilité doit être adaptée à la dimension caractéristique d, et pour cela, la composition chimique de l'acier doit être telle que :$\text{3,8 x C + 1,07 x Mn + 0,7 x Ni + 0,57 x Cr +1,58 x (Mo + W/2) + kB ≥ f(d)}$ avec:$\text{f (d) = 2,05 + 1,04 x log(d)}$ lorsque le bloc est trempé par refroidissement à l'air,
et :$\text{f (d) = - 0,8 + 1,9 x log(d)}$ lorsque le bloc d'acier est trempé à l'eau, ce qui est préférable.

L'expression "log(d)" représente le logarithme décimal de la dimension caractéristique d exprimée en mm. Cette dimension caractéristique est, par exemple, l'épaisseur d'une tôle ou le diamètre d'une barre ronde.

Par ailleurs, les inventeurs ont constaté qu'il était possible de minimiser la conductibilité thermique de l'acier en choisissant convenablement sa composition chimique. Ceci a l'avantage de permettre d'augmenter la productivité des opération d'injection de matière plastique en raccourcissant la phase de refroidissement qui suit la phase d'injection. Pour cela, la composition chimique de l'acier doit être telle que :$\text{Kth = 3,8 x C + 9,8 x Si + 3,3 x Mn + 2,4 x Ni +α x Cr + 1,4 x (Mo + W/2)}$ soit le plus petit possible, et, au moins, que Kth soit inférieur à 15, de préférence inférieur à 13, et mieux encore inférieur à 11.

De préférence, la composition doit être telle que :$\text{3,8 x C + 3,3 x Mn + 2,4 x Ni +α x Cr + 1,4 x (Mo + W/2) ≤ 8}$

Dans ces expressions, α = 1,4 si la teneur en chrome est inférieure à 8%, et α = 0 si la teneur en chrome est supérieure ou égale à 8%. En effet, lorsque la teneur en chrome est supérieure ou égale à 8%, celle ci est ajustée essentiellement en fonction de considérations relatives à la résistance à la corrosion. Dans le cas contraire, cette teneur peut être ajustée pour maximiser la conductivité thermique.

Kth est un indice sans dimension variant dans le même sens que la résistivité thermique de l'acier, c'est à dire inversement proportionnel à la conductivité thermique.

En fait, pour les aciers n'ayant pas besoin de résister à la corrosion (Cr < 8 % ou même Cr ≤ 5 %) la difficulté essentielle consiste à concilier une trempabilité suffisante pour obtenir à coeur de pièces épaisses les caractéristiques mécaniques souhaitées, une faible teneur en manganèse pour limiter, voire éviter, la présence de bandes ségrégées, et une résistivité thermique la plus faible possible ou, ce qui est équivalent, une conductibilité thermique la plus grande possible (pour les aciers devant résister à la corrosion, du fait de la forte teneur en chrome, le problème de la trempabilité ne se pose pas). Les inventeurs ont constaté que pour obtenir cet optimum, il est souhaitable et possible d'ajouter une condition supplémentaire relative au rapport Kth/Tr, en imposant que Kth/Tr soit inférieur ou égal à 3, de préférence inférieur ou égal à 2,8, et mieux encore inférieur ou égal à 2,5.

Une solution particulièrement intéressante correspond à un acier dont la composition chimique comprend, en poids :$\text{0,1% ≤ C ≤ 0,16%}$$\text{0% ≤ Si ≤ 0,15%}$$\text{0,6% ≤ Mn ≤ 0,9%}$$\text{2,8% ≤ Ni ≤ 3,3%}$$\text{0% ≤ Cr ≤ 0,8%}$$\text{0,2% ≤ Mo + W/2 ≤ 0,35%}$$\text{0,9% ≤ Al ≤ 1,5%}$$\text{0,9% ≤ Cu ≤ 1,5%}$$\text{0,0005% ≤ B ≤ 0,015%}$$\text{0% ≤ S ≤ 0,3%}$
- éventuellement au moins un élément pris parmi V, Nb, Zr, Ta et Ti, en des teneurs comprises chacune entre 0% et 0,3%,
- éventuellement au moins un élément pris parmi Pb, Se, Te et Bi, en des teneurs comprises chacune entre 0% et 0,3%,
le reste étant du fer et des impuretés résultant de l'élaboration.

Avec l'analyse moyenne, cet acier permet d'obtenir un coefficient de résistivité thermique Kth = 11,75, une trempabilité Tr = 4,76, un rapport Kth/Tr = 2,5, et une dureté supérieure à 350 HB , quasiment uniforme dans toute la masse de blocs d'épaisseur pouvant atteindre 800 mm trempés à l'air.

A titre de premier exemple, on a fabriqué des pièces de moule pour injection de matière plastique, par usinage de tôles d'épaisseur de 80 à 500 mm repérées A, B, C, D, E, F, F1, G, H, I, J et J1. Les tôles repérées A à F1 étaient conforme à l'invention, et, à titre de comparaison, les tôles repérées G à J1 étaient selon l'art antérieur. Les compositions chimiques, en millièmes de % en poids sont indiquées au tableau 1.

Toutes les tôles ont été laminées à 1100°C avant d'être soumises à un traitement thermique pour obtenir des duretés toutes comprises entre 385 HB et 420 HB.

Les épaisseurs d (en mm), les traitements thermiques, les indices de résistivité thermique Kth, les valeurs de conductibilité thermique Cth (en W/m/°K) et les indices de trempabilité Tr (K et Tr sont des indices sans dimension) sont indiqués au tableau 2.

**Tableau 1**

| | C | Si | Mn | Ni | Cr | Mo | Al | Cu | Nb | V | B |
|---|---|---|---|---|---|---|---|---|---|---|---|
| A | 115 | 45 | 500 | 3100 | 150 | 310 | 1100 | 1050 | | | 3 |
| B | 105 | 57 | 750 | 3040 | 160 | 295 | 1140 | 1050 | 30 | | 3 |
| C | 115 | 85 | 710 | 3110 | 140 | 305 | 1110 | 1600 | | | 3 |
| D | 130 | 50 | 300 | 2750 | 130 | 285 | 1090 | 1070 | | | 3 |
| E | 120 | 130 | 850 | 3020 | 150 | 305 | 1110 | 1075 | | 55 | 3 |
| F | 100 | 30 | 200 | 2500 | 100 | 250 | 1120 | 1080 | | | 3 |
| F1 | 130 | 85 | 850 | 2800 | 1200 | 300 | 1120 | 1080 | | | 3 |
| G | 130 | 350 | 1150 | 3050 | 200 | 290 | 1100 | 1060 | | | |
| H | 125 | 65 | 1520 | 3100 | 190 | 320 | 1130 | 1020 | | | |
| I | 145 | 85 | 1090 | 3200 | 210 | 305 | 1120 | 1050 | | | 3 |
| J | 140 | 490 | 1600 | 3100 | 850 | 340 | 1050 | 1450 | | | |
| J1 | 130 | 350 | 1500 | 3000 | 1000 | 300 | 1050 | 1450 | | | |

Les résultats reportés au tableau 2 montrent que les aciers selon l'invention ont des conductivités thermiques de 10% (E comparé à H) à 60% (F comparé à J) plus fortes que celles des aciers selon l'art antérieur. Ces conductivités thermiques plus fortes permettent d'augmenter significativement la productivité des moules en réduisant la durée des phases de refroidissement au cours des cycles de moulage. On peut également comparer les aciers F1 et I, J et J1 qui permettent tous les quatres de fabriquer des blocs de 900 mm d'épaisseur par refroidissement à l'air. L'acier F1 selon l'invention a une conductibilité thermique supérieure de 30 % à celle des aciers J et J1 conformes à l'art antérieur. De plus, la teneur en manganèse de l'acier F1 est très sensiblement plus faible que celle de ces aciers, ce qui est très favorable à la réduction des ségrégations. L'acier I conforme à l'art antérieur, bien qu'ayant une teneur en silicium faible, a une conductibilité thermique inférieure de plus de 10 % à celle de l'acier F1.

**Tableau 2**

| | d | austénitisation | trempe | revenu | Kth | Tr | Cth | Kth/Tr |
|---|---|---|---|---|---|---|---|---|
| A | 80 | 950°C | air | 525°C-2h | 10,6 | 4,5 | 43 | 2,3 |
| B | 130 | chaude de laminage | air | 525°C-2h | 11,4 | 4,7 | 40 | 2,4 |
| C | 500 | 950°C | eau | 525°C-3h | 11,7 | 4,7 | 40 | 2,5 |
| D | 200 | 950°C | eau | 525°C-3h | 9,2 | 4,1 | 45 | 2,2 |
| E | 150 | 950°C | air | 525°C-2h | 12,4 | 4,8 | 39 | 2,6 |
| F | 100 | 950°C | eau | 525°C-2h | 7,8 | 3,3 | 47 | 2,4 |
| F1 | 900 | ? 950°C | air | ? 525°C-2h | 12,1 | 5,32 | 39 | 2,3 |
| G | 80 | 950°C | air | 525°C-2h | 15,7 | 4,4 | 34 | 3,6 |
| H | 400 | 950°C | eau | 525°C-3h | 14,3 | 4,9 | 36 | 2,9 |
| I | 130 | 950°C | air | 525°C-2h | 13,4 | 5,3 | 35 | 2,5 |
| J | 150 | 950°C | air | 525°C-2h | 19,7 | 5,4 | 29 | 3,6 |
| J1 | 900 | 950°C | air | 525°C-2h | 17,9 | 5,2 | 30 | 3,4 |

A titre de deuxième exemple, on a fabriqué des moules pour injection de matières plastiques, devant résister à la corrosion, avec l'acier M selon l'invention, et N conforme à l'art antérieur. Ces aciers ont été laminés sous forme de tôles d'épaisseur 150 mm, puis soumises à un traitement thermique par trempe air et revenu à 550°C pendant 2 heures. Les analyses chimiques, en millièmes de % en poids, sont indiquées au tableau 3, et les caractéristiques obtenues, au tableau 4.

**Tableau 3**

| | C | Si | Mn | Ni | Cr | Mo | Al | Cu | Nb | V | B |
|---|---|---|---|---|---|---|---|---|---|---|---|
| M | 40 | 50 | 300 | 3500 | 16000 | 600 | 2200 | 1550 | | | |
| N | 50 | 450 | 1100 | 4100 | 16000 | 550 | 2100 | 1450 | | | |

**Tableau 4**

| | HB | Kth | Tr | Cth |
|---|---|---|---|---|
| M | 415 | 10,8 | 13,0 | 22 |
| N | 430 | 18,8 | 14,2 | 18 |

On constate un écart de conductibilité thermique de 20% en faveur de l'acier selon l'invention ce qui conduit aux mêmes avantages que ceux qui ont été indiqués précédemment.

L'acier selon l'invention est, en général, fabriqué sous forme de tôles laminées ou sous forme de barres ou de larges plats forgés mais il peut, également, être fabriqué sous toute autre forme, et, en particulier, sous forme de fil.

Pour que parties réparées par soudure aient les mêmes propriétés que la masse du moule, aussi bien la conductibilité thermique que les propriétés requises pour la surface de l'empreinte, la réparation par soudure doit, de préférence, être faite avec des fils de soudage de composition voisine de la composition de la masse du moule. Aussi, l'acier selon l'invention est également fabriqué sous forme de fil de soudage.

## Revendications

1. Acier, utilisable notamment pour la fabrication de moules pour injection de matières plastiques, **caractérisé en ce que** sa composition chimique comprend, en poids :$\text{0,03% ≤ C ≤ 0,25%}$$\text{0% ≤ Si ≤ 0,2%}$$\text{0% ≤ Mn ≤ 0,9%}$$\text{1,5% ≤ Ni ≤ 5%}$$\text{0% ≤ Cr ≤ 18%}$$\text{0,05% ≤ Mo + W/2 ≤ 1%}$$\text{0% ≤ S ≤ 0,3%}$
- au moins un élément pris parmi Al et Cu en des teneurs comprises chacune entre 0,5% et 3%,
- éventuellement 0,0005% ≤ B ≤ 0,015%,
- éventuellement au moins un élément pris parmi V, Nb, Zr, Ta et Ti, en des teneurs comprises chacune entre 0% et 0,3%,
- éventuellement au moins un élément pris parmi Pb, Se, Te et Bi, en des teneurs comprises chacune entre 0% et 0,3%,
le reste étant du fer et des impuretés résultant de l'élaboration, notamment de l'azote, la composition chimique satisfaisant, en outre, les relations:$\text{Kth = 3,8 x C + 9,8 x Si + 3,3 x Mn + 2,4 x Ni +α x Cr + 1,4 x (Mo + W/2) ≤ 15}$ avec α= 1,4 si Cr < 8%, et α = 0 si Cr ≥ 8%,
et:$\text{Tr = 3,8 x C + 1,07 x Mn + 0,7 x Ni + 0,57 x Cr + 1,58 x (Mo + W/2) + kB ≥ 3,1}$ avec kB = 0,8 si la teneur en bore est comprise entre 0,0005% et 0,015%, et kB = 0 si non,
et, si Cr ≤ 5 % :$\text{Kth/Tr ≤ 3}$ Kth est un indice sans dimension variant dans la même sense que la résistivité thermique de l'acier et Tr exprimant la trempabilité.

2. Acier selon la revendication 1 **caractérisé en ce que**:$\text{Kth = 3,8 x C + 9,8 x Si + 3,3 x Mn + 2,4 x Ni +α x Cr + 1,4 x (Mo + W/2) ≤ 13}$

3. Acier selon la revendication 2 **caractérisé en ce que**:$\text{Kth = 3,8 x C + 9,8 x Si + 3,3 x Mn + 2,4 x Ni +α x Cr + 1,4 x (Mo + W/2) ≤ 11}$

4. Acier selon la revendication 1 **caractérisé en ce que**:$\text{3,8 x C + 3,3 x Mn + 2,4 x Ni +α x Cr + 1,4 x (Mo + W/2) ≤ 8}$ avec α= 1,4 si Cr < 8%, et α = 0 si Cr ≥ 8%,

5. Acier selon la revendication 1 **caractérisé en ce que**:$\text{Tr = 3,8 x C + 1,07 x Mn + 0,7 x Ni + 0,57 x Cr +1,58 x (Mo + W/2) + kB ≥ 4,1}$

6. Acier selon la revendication 1 **caractérisé en ce que**:$\text{Kth/Tr ≤ 2,8}$

7. Acier selon la revendication 6 **caractérisé en ce que**:$\text{Kth/Tr ≤ 2,5}$

8. Acier selon la revendication 1 **caractérisé en ce que** sa composition chimique est telle que:$\text{Mn ≤ 0,7%}$

9. Acier selon la revendication 8 **caractérisé en ce que** sa composition chimique est telle que:$\text{Mn < 0,5%}$

10. Acier selon la revendication 1 **caractérisé en ce que** sa composition chimique est telle que:$\text{Si ≤ 0,1%}$

11. Acier selon l'une quelconque des revendications 1à 10 **caractérisé en ce que**:$\text{Cr ≤ 5%}$

12. Acier selon la revendication 11 **caractérisé en ce que**:$\text{Cr ≤ 2%}$$\text{0,0005% ≤ B ≤ 0,005%}$

13. Acier selon l'une quelconque des revendications 1 à 4 et 8 à 10 **caractérisé en ce que**:$\text{Cr ≥ 8%}$

14. Acier selon la revendication 1 **caractérisé en ce que** la teneur en azote est inférieure à 0,003 %.

15. Bloc en acier selon l'une quelconque des revendications 1 à 14 **caractérisé en ce que** il a une dimension caractéristique d supérieure ou égale à 20 mm, et **en ce que**, en tous points, il a une structure martensitique, bainitique ou martensito-bainitique revenue de dureté supérieure à 350 HB, ladite dimension détermine la vitesse de refroidissement à coeur pour un mode de refroidissement déterminé.

16. Bloc selon la revendication 15 **caractérisé en ce que** la composition chimique de l'acier est telle que:$\text{3,8 x C + 1,07 x Mn + 0,7 x Ni + 0,57 x Cr+1,58 x (Mo +W/2) + kB ≥ 2,05 + 1,04} \text{x log(d),}$ où log(d) est le logarithme décimal et d est exprimée en mm.

17. Bloc selon la revendication 15 **caractérisé en ce que** la composition chimique de l'acier est telle que:$\text{3,8 x C + 1,07 x Mn + 0,7 x Ni + 0,57 x Cr+1,58 x (Mo +W/2) + kB ≥ - 0,8 + 1,9 x} \text{log(d)}$

18. Fil de soudage en acier selon l'une quelconque des revendications 1 à 14.

## Patentansprüche

1. Stahl, welcher insbesondere für die Herstellung von Formen für das Einspritzen von Kunststoffmaterialien benutzt werden kann, **dadurch gekennzeichnet, dass** er in Gewichtsprozenten folgende chemische Zusammensetzung hat:$\text{0,03 % ≤ C ≤ 0,25%}$$\text{0 % ≤ Si ≤ 0,2%}$$\text{0 % ≤ Mn ≤ 0,9%}$$\text{1,5% ≤ Ni ≤ 5%}$$\text{0% ≤ Cr ≤ 18%}$$\text{0,05% ≤ Mo + W/2 ≤ 1%}$$\text{0% ≤ S ≤ 0,3%}$
- mindestens ein Element von Al und Cu mit jeweils zwischen 0,5% und 3%,
- eventuell zwischen 0,0005% ≤ B ≤ 0,015% Bor
- eventuell mindestens ein Element von V, Nb, Zr, Ta und Ti mit jeweils zwischen 0% und 0,3%,
- eventuell mindestens ein Element von Pb, Se, Te und Bi mit jeweils zwischen 0% und 0,3%
wobei der Rest Eisen und Unreinheiten sind, die aus der Verarbeitung herrühren, insbesondere Stickstoff, wobei die chemische Zusammensetzung ausserdem folgenden Beziehungen genügt:$\text{Kth = 3,8 x C + 9,8 x Si + 3,3 x Mn + 2,4 x Ni + α x Cr + 1,4 x (Mo+W/2) ≤ 15}$ mit α = 1,4 wenn Cr < 8% und α = 0 wenn Cr ≥ 8% ,
und :$\text{Tr = 3,8 x C + 1,4 x Mn + 0,7 x Ni + 0,57 x Cr + 1,58 x} \text{(Mo+W/2) + kB ≥ 3,1}$ mit kB = 0,8 wenn der Borgehalt zwischen 0,0005% und 0,015% liegt und kB = 0,wenn das nicht der Fall ist,
und wenn Cr ≤ 5%:$\text{Kth/Tr ≤3,}$ wobei Kth/Tr ein dimensionsloser Index ist, der im gleichen Sinne wie die thermische Wärmebeständigkeitsziffer des Stahles variiert, und Tr die Härtbarkeit ausdrückt.

2. Stahl nach Anspruch 1, **dadurch gekennzeichnet, dass** :$\text{Kth=3,8xC + 9,8 x Si + 3,3 x Mn + 2,4 x Ni + α x Cr + 1,4 x (Mo+W/2) ≤ 13}$

3. Stahl nach Anspruch 2, **dadurch gekennzeichnet, dass** :$\text{Kth = 3,8 x C + 9,8 x Si + 3,3 x Mn + 2,4 x Ni + α x Cr + 1,4} \text{x (Mo+W/2) ≤ 11.}$

4. Stahl nach Anspruch 1, **dadurch gekennzeichnet, dass** :$\text{3,8 x C + 3,3 x Mn + 2,4 x Ni + α x Cr + 1,4 x (Mo+W/2) ≤ 8}$ mit α = 1,4 wenn Cr < 8% und α = 0 wenn Cr ≥ 8%.

5. Stahl nach Anspruch 1, **dadurch gekennzeichnet, dass** :$\text{Tr = 3,8 x C + 1, 07 x Mn + 0,7 x Ni + 0,57 x Cr + 1,58 x} \text{(Mo+W/2) + kB ≥ 4, 1.}$

6. Stahl nach Anspruch 1, **dadurch gekennzeichnet, dass** :$\text{Kth/Tr ≤ 2,8.}$

7. Stahl nach Anspruch 6, **dadurch gekennzeichnet, dass** :$\text{Kth/Tr ≤ 2,5.}$

8. Stahl nach Anspruch 1, **dadurch gekennzeichnet, dass** seine chemische Zusammensetzung folgende ist:$\text{Mn ≤ 0,7%}$

9. Stahl nach Anspruch 8, **dadurch gekennzeichnet, dass** seine chemische Zusammensetzung folgende ist:$\text{Mn ≤ 0,5%.}$

10. Stahl nach Anspruch 1, **dadurch gekennzeichnet, dass** seine chemische Zusammensetzung folgende ist:$\text{Si ≤ 0,1%}$

11. Stahl nach einem der Ansprüche 1 bis 10 , **dadurch gekennzeichnet, dass**$\text{Cr ≤ 5%}$

12. Stahl nach Anspruch 11, **dadurch gekennzeichnet, dass**$\text{Cr ≤ 2%}$$\text{0,0005 % ≤ B ≤0,005%.}$

13. Stahl nach einem der Ansprüche 1 bis 4 und 8 bis 10, **dadurch gekennzeichnet, dass**$\text{Cr ≥8%.}$

14. Stahl nach Anspruch 1, **dadurch gekennzeichnet, dass** der Stickstoffgehalt unter 0,003% liegt.

15. Stahlblock nach einem der Ansprüche 1 bis 14, **dadurch gekennzeichnet, dass** er eine kennzeichnende Abmessung d hat, die über oder gleich 20mm ist und dadurch dass er in jedem Punkt eine vergütete martensitische, bainitische oder martensitisch-bainitische Struktur mit einer Härte über 350HB hat, wobei die besagte Abmessung die Abkühlungsgeschwindigkeit im Herzen für einen bestimmten Abkühlungsmodus bestimmt.

16. Block nach Anspruch 15, **dadurch gekennzeichnet, dass** seine chemische Zusammensetzung folgende ist:$\text{3,8 x C + 1,07 x Mn + 0,7 x Ni + 0,57 x Cr + 1,58 x (Mo+W/2) +} \text{kB ≥ 2,05 + 1,04 x log(d),}$ wobei log(d) der dezimale Logarithmus ist und d in mm ausgedrückt ist

17. Block nach Anspruch 15, **dadurch gekennzeichnet, dass** seine chemische Zusammensetzung folgende ist:$\text{3,8 x C + 1,07 x Mn + 0,7 x Ni + 0,57 x Cr + 1,58 x (Mo+W/2) +} \text{kB ≥ -0,8 + 1,9 x log(d).}$

18. Schweissdraht aus Stahl, nach einem der Ansprüche 1 bis 14.

## Claims

1. Steel, usable in particular for manufacturing moulds for the injection moulding of plastics, **characterized in that** its chemical composition comprises, by weight:$\text{0.03% ≤ C ≤ 0.25%}$$\text{0% ≤ Si ≤ 0.2%}$$\text{0% ≤ Mn ≤ 0.9%}$$\text{1.5% ≤ Ni ≤ 5%}$$\text{0% ≤ Cr ≤ 18%}$$\text{0.05% ≤ Mo + 1/2W ≤ 1%}$$\text{0% ≤ S ≤ 0.3%}$
- at least one element taken from Al and Cu each in amounts of between 0.5% and 3%;
- optionally, 0.0005% ≤ B < 0.015%;
- optionally, at least one element taken from V, Nb, Zr, Ta and Ti, each in amounts of between 0% and 0.3%;
- optionally, at least one element taken from Pb, Se, Te and Bi, each in amounts of between 0% and 0.3%;
the balance being iron and impurities resulting from the smelting, especially nitrogen, the chemical composition furthermore satisfying the relationships:$\text{Kth = 3.8C + 9.8Si + 3.3Mn + 2.4Ni + αCr + 1.4} \text{(Mo + 1/2W) ≤ 15}$ with α = 1.4 if Cr < 8% and α = 0 if Cr ≥ 8%;
and:$\text{Tr = 3.8C + 1.07Mn + 0.7Ni + 0.57Cr + 1.58} \text{(Mo + 1/2W) + kB ≥ 3.1}$ With kB = 0.8 if the boron content is between 0.0005% and 0.015% and kB = 0 otherwise;
and, if Cr ≤ 5%:$\text{Kth/Tr ≤ 3}$ Kth is a dimensionless number which varies in the same direction as the thermal resistivity of steel, and Tr expressing temperability.

2. Steel according to Claim 1, **characterized in that**:$\text{Kth = 3.8C + 9.8Si + 3.3Mn + 2.4Ni + αCr + 1.4} \text{(Mo + 1/2W) ≤ 13.}$

3. Steel according to Claim 2, **characterized in that**:$\text{Kth = 3.8C + 9.8Si + 3.3Mn + 2.4Ni + αCr + 1.4} \text{(Mo + 1/2W) ≤ 11.}$

4. Steel according to Claim 1, **characterized in that**:$\text{3.8C + 3.3Mn + 2.4Ni + αCr + 1.4(Mo + 1/2W) ≤ 8}$ with α = 1.4 if Cr < 8% and α = 0 if Cr ≥ 8%.

5. Steel according to Claim 1, **characterized in that**:$\text{Tr = 3.8C + 1.07Mn + 0.7Ni + 0.57Cr + 1.58} \text{(Mo + 1/2W) + kB ≥ 4.1.}$

6. Steel according to Claim 1, **characterized in that**:$\text{Kth/Tr ≤ 2.8.}$

7. Steel according to Claim 6, **characterized in that**:$\text{Kth/Tr ≤ 2.5.}$

8. Steel according to Claim 1, **characterized in that** its chemical composition is such that:$\text{Mn ≤ 0.7%.}$

9. Steel according to Claim 8, **characterized in that** its chemical composition is such that:$\text{Mn ≤ 0.5%.}$

10. Steel according to Claim 1, **characterized in that** its chemical composition is such that:$\text{Si ≤ 0.1%.}$

11. Steel according to any one of Claims 1 to 10, **characterized in that**:$\text{Cr ≤ 5%.}$

12. Steel according to Claim 11, **characterized in that**:$\text{Cr ≤ 2%}$$\text{0.0005% ≤ B ≤ 0.005%.}$

13. Steel according to any one of Claims 1 to 4 and 8 to 10, **characterized in that**:$\text{Cr ≥ 8%.}$

14. Steel according to Claim 1, **characterized in that** the nitrogen content is less than 0.003%.

15. Block made of steel according to any one of Claims 1 to 14, **characterized in that** it has one characteristic dimension d greater than or equal to 20 mm and **in that**, at every point, it has an annealed martensitic, bainitic or martensito-bainitic structure with a hardness of greater than 350 HB, the said dimension determining the core cooling rate for a defined cooling method.

16. Block according to Claim 15, **characterized in that** the chemical composition of the steel is such that:$\text{3.8C + 1.07Mn + 0.7Ni + 0.57Cr + 1.58(Mo + 1/2W) +} \text{kB ≥ 2.05 + 1.04log(d),}$ where log(d) is the logarithm to the base 10 and d is expressed in mm.

17. Block according to Claim 15, **characterized in that** the chemical composition of the steel is such that:$\text{3.8C + 1.07Mn + 0.7Ni + 0.57Cr + 1.58(Mo + 1/2W) +} \text{kB ≥ 0.8 + 1.9log(d),}$ where log (d) is the logarithm to the base 10 and d is expressed in mm.

18. Steel welding wire according to any one of Claims 1 to 14.
